# DEMANDE DE BREVET EUROPEEN

(11) **EP 0 922 787 A1**
(43) Date de publication de la demande: **16.06.1999**
(21) Numéro de dépôt: 98403093.2
(22) Date de dépôt: 09.12.1998
(51) Int. Cl.: C23G 1/08

(54) **Procédé de décapage d'acier inoxydable**

(30) Priorité: 10.12.1997 FR 9715572
(71) Demandeur: IMPHY S.A., F-92800 Puteaux (FR)
(72) Inventeur: Descemond, Maryse, 58300 Decize (FR); Masson, Michel, 58160 Beard (FR); Willemin, Pascal, 58000 Nevers (FR)
(74) Mandataire: Neyret, Daniel Jean Marie

(57) **Abrégé**

L'invention consiste en un procédé de décapage et/ou de décalaminage d'un acier inoxydable, dans une solution traitante acide contenant des ions Fe²⁺ et Fe³⁺, et dans lequel on utilise le permanganate de potassium de manière que, dans la solution, l'ion permanganate MnO₄⁻soit réduit à l'état d'ion Mn²⁺.

## Description

L'invention concerne un procédé de décapage et de décalaminage d'un acier inoxydable.

Il est connu du brevet japonais n° JP S 56-171 638 un procédé de décalaminage de fil d'acier dans lequel le fil est décapé dans un bain d'acide chlorhydrique, le bain ayant une concentration en acide chlorhydrique compris entre 10 et 20 % en poids. Pour accélérer le décapage, on modifie la concentration en acide du bain. Cependant, il est enseigné qu'une solution trop concentrée occasionne des dégagements de fumées et oblige à sur-dimensionner la taille des installations au détriment du coût. Selon la technique proposée dans ce document, il est additionnée une quantité de FeCl₂ à une concentration pouvant aller jusqu'à la saturation ainsi qu'une quantité de FeCl₃ de manière que le potentiel d'oxydo réduction de Fe³⁺ / Fe²⁺ soit régulé en cours du décalaminage. Le potentiel est ajusté par addition en FeCl₃ via une busette d'injection. Le processus de décapage consiste en la dissolution par HCl du substrat ferreux ce qui engendre un dégagement d'hydrogène.

Il est également connu, par exemple du brevet JP H2-205692, un bain de décapage des aciers inoxydables dans lequel les produits laminés à chaud ou soumis à un recuit sont décapés dans une solution d'acide sulfurique contenant des ions Fe³⁺ et Fe²⁺, ladite solution contenant au moins 10 g/litre de fer, le décapage étant effectué en aérant la solution par de l'air insufflé à un débit d'au moins 100 ml/mn et par litre de solution. Dans un bain à base d'acide sulfurique, l'air insufflé a pour but le brassage du bain.

Il est également connu du certificat d'utilité n° FR 2 551 465, associé au brevet EP n° 0236 354, un procédé de décapage en continu d'une bande d'acier inoxydable dans lequel on utilise un bain de décapage composé principalement d'acide fluorhydrique contenant des ions ferriques, le décapage de la bande d'acier étant réalisé en maintenant la teneur en fer ferrique à au moins 15 g/l par l'oxydation du bain au moyen d'une injection d'air ou de l'introduction complémentaire d'un autre oxydant, le peroxyde d'hydrogène, tout en maintenant le potentiel REDOX dudit bain dans un intervalle de valeurs compris entre 0 et 800 mV.

Il est enseigné dans ces documents le rôle oxydant de l'air qui oxyde les ions Fe²⁺ en ions Fe³⁺, la réaction de décapage s'effectuant sans dégagement d'hydrogène.

Nous retrouvons également dans le domaine du décapage des aciers inoxydables un nombre conséquent de documents qui décrivent des procédés de décapage dont les bains sont constitués d'un mélange de deux ou trois des acides cités précédemment pour éviter l'utilisation classique de l'acide nitrique qui a l'inconvénient de générer des dérivés polluants du type NOx de cet acide.

Le décapage des aciers inoxydables notamment austénitiques a été amélioré très sensiblement avec la génération des bains dont le composé oxydant est le peroxyde d'hydrogène.

L'utilisation du peroxyde d'hydrogène, en particulier, avec l'acide fluorhydrique, le plus dangereux pour l'humain, a permis d'éliminer l'acide nitrique nocif pour l'environnement. Néanmoins, tous ces progrès n'ont pas limité les risques d'exploitation. Ainsi, l'utilisation de l'acide fluorhydrique contribue à augmenter le risque potentiel humain et les risques pour l'environnement, lors de l'exploitation et lors du traitement des bains. Enfin, l'utilisation de peroxyde conduit à des risques d'exploitation importants en terme de sécurité comme par exemple le risque de dégagement brutal d'oxygène pouvant entraîner des explosions et incendies, le risque de brûlure chimique. De plus le stockage et la manutention conduisent à des coûts d'investissement élevés. Il faut également préciser que les bains de décapage à base d'acide fluorhydrique sont généralement neutralisés avec de la chaux, ce qui génère une grande quantité de boues.

Une autre catégorie de bains de décapage oxydants existe. Il s'agit de bains de décapage alcalins oxydants et contenant du permanganate de potassium ce qui entraîne des difficultés d'exploitation comme par exemple la décomposition en boues d'oxydes de manganèse et des problèmes d'environnement liés aux égouttures de permanganate de potassium, de couleur violet intense. Ces raisons ont conduit à l'élimination progressive de ces bains de décapage et de manière plus générale, à l'élimination de l'oxydant permanganate de potassium qui est connu générer des effluents de couleur violet intense.

Le but de l'invention est la mise au point d'une solution de décapage qui réduit les risques d'exploitation du point de vue de la sécurité tout en conservant les acquis du point de vue environnement.

L'objet de l'invention est un procédé de décapage et/ou de décalaminage d'un acier inoxydable, dans une solution traitante acide contenant des ions Fe²⁺ et Fe³⁺ et dans lequel on utilise le permanganate de potassium de manière que dans la solution, l'ion permanganate MnO₄⁻ soit réduit à l'état d'ion Mn²⁺ .

Les autres caractéristiques de l'invention sont:
- le décapage d'acier, notamment d'acier inoxydable austénitique consiste, à appliquer une solution traitante aqueuse oxydante de décapage contenant notamment, l'acide sulfurique en concentration comprise entre 1 g/litre et 300 g/litre, des ions ferriques et ferreux en solution, et en vue de conserver un pouvoir décapant constant dans la solution aqueuse d'acide sulfurique, à maintenir le taux en ions Fe³⁺, par oxydation des ions Fe²⁺ générés par le décapage, par introduction dans la solution traitante de permanganate de potassium assurant à la fois, la présence en continu d'une teneur minimale d'ions Fe³⁺ et la présence d'ions Mn²⁺, le potentiel Redox étant maintenu à une valeur comprise entre 300 et 1200 mV potentiel mesuré entre une électrode de platine et une électrode de référence Ag/AgCl placées dans la solution.
- l'aération de la solution traitante est réalisée par des moyens choisis parmi : pompage et refoulement de la solution à l'air libre, bullage, brassage, injection d'un gaz contenant l'élément oxygène, aspersion de la solution traitante dans une enceinte contenant de l'air.
- la solution présente, de préférence, une concentration en acide sulfurique comprise entre 100 g/litre et 200 g/litre.
- la solution traitante est appliquée dans un intervalle de température compris entre 10°C et 95°C et de préférence entre 80°C et 95°C.
- on ajuste le potentiel Redox entre 600 mV et 1200 mV.

La description qui suit fera bien comprendre l'invention.

Au cours de la fabrication de pièces sidérurgiques, pouvant être issus de brames de lingots ou de billettes soumis à des opérations de laminage à chaud, les pièces se recouvrent de calamine. Dans le cas de l'élaboration de demi-produits subissant des traitements thermiques, il y a aussi formation en surface d'une couche oxydée. Il est nécessaire d'éliminer la totalité des couches oxydées pour assurer une qualité de surface sur les produits finis. L'élimination de ces couches oxydées est généralement assurée par un décapage. Le décapage conditionne la qualité de la surface finale de la pièce.

Les procédés de décapage actuels utilisent, de préférence, des solutions comprenant seuls ou en combinaison, en différentes concentrations, les acides sulfurique et ou fluorhydrique et ou chlorhydrique et sont éventuellement oxydés à l'aide de peroxyde d'hydrogène.

L'acide chlorhydrique génère des dégagements gazeux très corrosifs et les installations de décapage demandent à être étanches pour éviter la corrosion des installations environnantes par les vapeurs chlorhydriques.

L'acide fluorhydrique est un composé dangereux, particulièrement dans le domaine de sa manipulation, car il provoque au contact de la peau des brûlures dramatiques, voire mortelles.

Ainsi, l'invention s'oriente à réduire les risques humains, les risques de dégradation de l'environnement, les coûts d'exploitation.

De préférence, la solution de décapage selon l'invention, est réalisée avec notamment, l'acide sulfurique, de manière à éviter les risques inhérents aux autres acides, risque humain, de corrosion des installations et de pollution.

L'acide utilisé de préférence, l'acide sulfurique, est alors le principal acide constituant la solution de décapage. Le fait d'introduire dans la solution traitante un autre acide en concentration réduite, sera, par exemple, nuisible du point de vue environnement mais ne modifiera pas ou très peu le procédé de décapage en lui même selon l'invention.

L'oxydant utilisé selon l'invention est le permanganate de potassium facilement maniable industriellement car c'est un composé solide, et il ne conduit à aucune coloration dans les conditions d'utilisation préconisées selon l'invention. En fonction de la nature de l'acier décapé, l'agressivité de la solution traitante est contrôlé par l'ajustement de l'acidité, de la température, et du potentiel REDOX.

Contrairement au préjugé répandu concernant la coloration des bains contenant du permanganate de potassium, la solution de décapage acide, selon l'invention, dans ses conditions d'utilisation, ne conduit à aucune coloration. En effet, et selon l'invention, il a été constaté qu'en présence d'ions Fe²⁺, le bain ne présentait pas la coloration violet intense.

Dans ce milieu, l'ion MnO₄⁻ qui donne l'aspect violet intense est réduit à l'état Mn²⁺ qui ne colore pas la solution. La solution traitante de décapage conserve alors la coloration verte/brune habituelle des solutions de décapage.

De plus, l'oxydant KMnO₄ permet d'atteindre des taux élevés en ions Fe³⁺ du fait, notamment de sa grande stabilité chimique.

Le décapage selon l'invention est effectué avec des concentrations en acide sulfurique comprise entre 1 et 350 g/litre (0,01 N à 7 N) et de préférence entre 100 et 200 g/litre (2 N à 4 N). Le décapage peut être effectué à des températures pouvant atteindre 95°C. La stabilité du permanganate de potassium, à des températures comprises de préférence entre 80°C et 95°C, garantit un rendement d'oxydation de 100%, rendement qui ne peut pas être atteint avec, par exemple, le peroxyde d'hydrogène.

La quantité de permanganate de potassium introduit dans le bain de décapage est compris entre 2 et 6 kg/tonne de métal décapé et de préférence d'environ 4 kg/tonne de métal décapé.

Le potentiel REDOX, dans cet exemple d'application, peut être compris entre 300 et 1200 V/ Ag/Ag Cl et de préférence entre 600 et 1200 mV.

Les meilleures conditions du point de vue efficacité - coût de production sont obtenues avec une solution traitante ayant une acidité comprise entre 2,5 et 3,5 N et un potentiel REDOX d'environ 600 mV, à une température d'environ 90°C.

Des couronnes de fil machine en acier du type AISI 304L sont décapées au trempé dans un bain de décapage contenant 150 g/l de H₂SO₄ sous un potentiel Redox d'environ 600 mV Ag/Ag Cl, à une température de 85°C en une durée de 15 mm.

Des couronnes de fil machine en acier du type AISI 304CU sont décapées dans un bain de décapage identique et dans les mêmes conditions en 8 mm.

De préférence, l'installation de décapage peut comporter des moyens d'insufflation d'air qui permettent l'oxygénation du bain et l'oxydation des ions ferreux avec un faible rendement, pouvant assurer une réduction de la quantité d'oxydant solide utilisé et également, un meilleur décapage dans des parties confinées des pièces décapées du fait essentiellement du brassage de l'air insufflé.

D'autres oxydants solides peuvent être utilisés comme par exemple, le bichromate de potassium, les perborates et perchlorates mais certains présentent des inconvénients du point de vue pollution ou instabilité chimiques.

Les avantages de l'invention résident dans l'élimination des acides chlorhydrique et fluorhydrique, dans l'utilisation d'un oxydant solide assurant un rendement d'oxydation de 100% et permettant une manipulation économique sans risque, dans l'utilisation du permanganate de potassium, naturellement de couleur violet intense et utilisé, selon l'invention, dans une solution de décapage acide ne contenant pas d'ions MnO₄⁻.

Pour des applications particulières, la solution traitante de décapage selon l'invention peut être dopée avec par exemple, de l'acide fluorhydrique, la concentration d'acide étant inférieure à 20g/litre.

D'autres acides peuvent remplacer, le cas échéant, l'acide sulfurique, étant entendu que la condition essentielle est la présence d'ions ferreux et ferrique et de Mn²⁺ dans des conditions telles qu'on obtient la réduction en Mn²⁺ des ions MnO₄⁻.

Enfin, l'invention permet de conserver les installations 〈〈 aval 〉〉 de traitement d'effluents en l'état. Les bains usés sont traités à la soude, ce qui réduit les quantités de boues, comparativement au bains usés contenant de l'acide fluorhydrique et traités à la chaud. Aucune modification de procédé n'est nécessaire lors de la mise en place d'une solution sulfurique dont le potentiel REDOX est garanti par l'ajout de permanganate de potassium.

## Revendications

1. Procédé de décapage et ou de décalaminage d'un acier inoxydable, dans une solution traitante acide contenant des ions Fe²⁺ et Fe³⁺ et dans lequel on utilise le permanganate de potassium de manière que dans la solution, l'ion permanganate MnO₄⁻ soit réduit à l'état d'ion Mn²⁺ .

2. Procédé selon la revendication 1 caractérisé en ce que le décapage d'acier, notamment d'acier inoxydable austénitique consiste, à appliquer une solution traitante aqueuse oxydante de décapage contenant notamment, l'acide sulfurique en concentration comprise entre 1 g/litre et 300 g/litre, des ions ferriques et ferreux en solution, et en vue de conserver un pouvoir décapant constant dans la solution aqueuse d'acide sulfurique, à maintenir le taux en ions Fe³⁺, par oxydation des ions Fe²⁺ générés par le décapage, par introduction dans la solution traitante de permanganate de potassium assurant à la fois, la présence en continu d'une teneur minimale d'ions Fe³⁺ et la présence d'ions Mn²⁺, le potentiel Redox étant maintenu à une valeur comprise entre 300 et 1200 mV potentiel mesuré entre une électrode de platine et une électrode de référence Ag/AgCl placées dans la solution.

3. Procédé selon la revendication 2, caractérisé en ce que la solution présente, de préférence, une concentration en acide sulfurique comprise entre 100 g/litre et 200 g/litre.

4. Procédé selon l'une des revendications 2 et 3, caractérisé en ce que la solution traitante est appliquée dans un intervalle de température compris entre 10°C et 95°C et de préférence entre 80°C et 95°C.

5. Procédé selon l'une des revendications 2 à 4, caractérisé en ce qu'on ajuste le potentiel Redox entre 600 mV et 1200 mV.

6. Procédé selon l'une des revendications 2 à 5 caractérisé en ce que
la quantité de permanganate de potassium introduit dans le bain de décapage est compris entre 2 et 6 kg/tonne de métal décapé et de préférence d'environ 4 kg/tonne de métal décapé.

7. Procédé selon la revendication 6, caractérisé en ce que l'aération de la solution traitante est réalisée par des moyens choisis parmi : pompage et refoulement de la solution à l'air libre, bullage, brassage, injection d'un gaz contenant l'élément oxygène, aspersion de la solution traitante dans une enceinte contenant de l'air.
